# EUROPÄISCHE PATENTSCHRIFT

(11) **EP 1 006 205 B1**
(45) Veröffentlichungstag und Bekanntmachung des Hinweises auf die Patenterteilung: **04.09.2002**
(21) Anmeldenummer: 99122461.9
(22) Anmeldetag: 11.11.1999
(51) Int. Cl.: C22C 1/02, H05B 6/34, C22B 34/10, F27B 14/06

(54) **Verfahren zur Herstellung von homogenen Legierungen durch Einchmelzen und Umschmelzen**
Process for the manufacture of homogenous alloys by melting and remelting
Procédé pour la fabrication des alliages homogenes par fusion et refusion

(30) Priorität: 16.11.1998 DE 19852747
(43) Veröffentlichungstag der Anmeldung: 07.06.2000
(73) Patentinhaber: ALD Vacuum Technologies Aktiengesellschaft, 63450 Hanau (DE)
(72) Erfinder: Choudhury, Alok, Dr., 66346 Püttlingen (DE); Blum, Matthias, Dr., 63654 Büdingen (DE); Pleier, Stefan, 63500 Seligenstadt (DE); Jarczyk, Georg, 63538 Grosskrotzenburg (DE)

(56) Entgegenhaltungen:
- EP-A- 0 276 544
- EP-A- 0 538 024
- GB-A- 2 200 979
- GB-A- 2 265 805
- GB-A- 2 270 145
- GB-A- 2 297 764
- US-A- 5 677 926
- MULLER, F.G. (ALD VACUUM TECHNOLOGIES) ET AL: "Electroslag refining as a liquid metal source for ceramic free powder atomization." PLANSEE AG. REUTTE, TYROL, AUSTRIA. MAY 1997. 641-652, PHOTOMICROGRAPHS, GRAPHS, 12 REF. CONFERENCE: 14TH INTERNATIONAL PLANSEE SEMINAR '97. VOL. 1: METALLIC HIGH TEMPERATURE MATERIALS, TIROL, AUSTRIA, 12-16 MAY 1997, XP002134902

## Beschreibung

Die Erfindung betrifft ein Verfahren zum Herstellen von Legierungen nach dem Oberbegriff der Patentansprüche 1 und 2.

Die Erfindung befaßt sich insbesondere mit dem Schmelzen und Umschmelzen von reaktiven, refraktären Metallen und Legierungen in einem Kaltwandtiegel-Ofen unter Vakuumatmosphäre und/oder Schutzgasatmosphäre, vorzugsweise bei Vakuumdrücken < 10⁻¹ mbar. Diese Schmelzverfahren dienen dazu, aus chargierbarem Ausgangsmaterial homogene Metallblöcke oder Metallbarren herzustellen.

Hierfür ist ein Herstellverfahren bekannt, bei welchem das Ausgangsmaterial, das sowohl stückig als auch in Pulverform vorliegen kann, in definierter Massenzusammensetzung zunächst zu einzelnen Barren gepreßt wird. Entsprechend der gewünschten Massenzusammensetzung der einzelnen Barren wird hierzu die jeweilige Menge der einzelnen Legierungsanteile gewählt. Diese gepreßten und verdichteten Barren werden miteinander zu einer Elektrode zusammengefügt, welche als Schmelzelektrode in einem VAR(Vacuum-Arc-Melting)-Prozeß eingesetzt wird. Die selbstverzehrende Elektrode wird hierbei umgeschmolzen. Hierbei werden die Legierungsanteile in der flüssigen Schmelze weiter durchmischt. Die Schmelze wird anschließend zur Weiterverarbeitung als Block abgezogen. Je nach geforderter Homogenität hat es sich als notwendig herausgestellt, diesen Block als Abschmelzelektrode in einem weiteren Prozeß umzuschmelzen. Da während eines einzelnen Umschmelzvorganges keine vollständige Legierungshomogenität über die Blocklänge erzielbar ist, ist der Umschmelzprozeß je nach geforderter Homogenität der gewünschten Legierung mehrfach zu wiederholen. Die gesamte Prozeßzeit des einzelnen VAR-Schmelzprozesses besteht aus den Beschickungs- und Schmelzzeiten und beträgt ca. 12-18 Stunden.

Ein Nachteil dieses Verfahrens ist, daß die Materialvorbereitung, insbesondere die Bearbeitung der Abschmelzelektrode, jeweils einen zeit- und kostenintensiven Arbeitsaufwand erfordert. Insbesondere unter der Forderung einer vorgegebenen Homogenität der erschmolzenen Legierung ist der herzustellende Block mehrfach umzuschmelzen, was unter Berücksichtigung der oben genannten erforderlichen Prozeßzeiten einen deutlichen Produktivitätsverlust bedeutet, schon deswegen, weil jede Elektrode unvermeidbar zu einem Block größeren Durchmessers umgeschmolzen werden muß. MÜLLER, F.G. (ALD VACUUM TECHNOLOGIES) ET AL., "Electroslag refining as a liquid metal source for ceramic free powder atomization", PLANSEE AG., REUTTE, AT, MAI, 1997, p.p. 641-652, CONFERENCE: 14th INT. PLANSEE SEMINAR 197, VOL. I : METALLIC HIGH TEMPERATURE MATERIALS, OFFENBART DAS ESR/CIG VERFAHREN FÜR DIE HERSTELLUNG VON HOCH REINEN LEGIERUNGEN IN DEM DIE LEGIERUNG ZUERST DURCH DIE ESR VERFAHREN GESCHMOLZEN WIRD UND ANSCHLIEßEND DURCH DIE CIG-VERFAHREN WEITER ERHITZT IN EINER BEHEIZTEN KALTWANDTIEGELANORONUNG.

Der Erfindung liegt daher die Aufgabe zugrunde, ein Verfahren der eingangs beschriebenen Gattung anzugeben, durch das Legierungen mit außerordentlich homogener Verteilung der Legierungskomponenten über das Gesamtvolumen hergestellt werden können.

Die Lösung der gestellten Aufgabe erfolgt bei dem eingangs beschriebenen Verfahren erfindungsgemäß durch die Merkmale im Kennzeichen der Patentansprüche 1 und 2.

Bei dem erfindungsgemäßen Verfahren handelt es sich um eine Schmelztechnik, durch die sichergestellt wird, daß ausgehend von den einzelnen Legierungskomponenten mit unterschiedlichen Dichten, Konditionen (Historie der Herkunft, Stückigkeit) und Schmelzpunkten eine gewünschte Legierung mit exakter chemischer Zusammensetzung hergestellt wird. Entgegen den bisherigen Erfahrungen mit reinen VAR-Verfahren hat sich gezeigt, daß durch die Einhaltung der erfindungsgemäßen Schmelzfolge eine exakte chemische Zusammensetzung einer -Legierung reproduzierbar in hoher Qualität, d. h. mit einer über das gesamte Volumen der Endschmelze vorliegenden Homogenität herstellbar ist. Das Problem der chemischen Inhomogenität bei der Umschmelzung in einem reinen VAR-Verfahren der oben beschriebenen Art wird dadurch auf einfache Weise gelöst. Der Kern der Erfindung besteht darin, daß im Gegensatz zur bisherigen Umschmelzpraxis die Rührbewegung und damit der Mischvorgang in dem Schmelzpool des Kaltwandinduktionstiegels zur Durchmischung der Schmelze und gleichmäßigen Verteilung der Legierungselemente in der Schmelze vorteilhaft eingesetzt wird.

In der Praxis hat sich erwiesen, daß die Schmelzendurchmischung innerhalb des Schmelzenpools des Kaltwandinduktionstiegels ausreichend effektiv ist.

Bei einer vorteilhaften Verfahrensführung werden die Legierungskomponenten in erster Verfahrensstufe als chargierbares Materialgut, welches zu einer vorgewählten Legierungszusammensetzung führt, über eine Schleusenkammer direkt in einen Beschickungsbereich eines Kaltwandinduktionstiegels eingebracht. Nach Aufschmelzen des Materialgutes wird dieses in dem Schmelzenpool durch die durch das Induktionsfeld induzierte Rührfeld durchmischt. Hierdurch entsteht eine homogenisierte Schmelze, welche aus dem Kaltwandinduktionstiegel über eine Blockabzugsvorrichtung kontinuierlich als erstarrter Block abziehbar ist.

Das erfindungsgemäße Verfahren eignet sich insbesondere zur Herstellung von Legierungen, welche aus refraktären und/oder reaktiven Metallen bestehen, wie insbesondere Titan oder Titanverbindungen aufweisende Legierungen. Zum Chargieren des Kaltwandtiegels liegt das Ausgangsmaterial entweder als Stückgut und/oder als Pulver und/oder als Granulat vor. Dieses Ausgangsmaterial wird zum ersten Umschmelzen entweder zu festen Blöcken gepreßt, welche sowohl als Einsatzmaterial für ein wahlweise für die Blockherstellung eingesetztes VAR-Verfahren verwendet werden können, oder es wird über eine Materialschleuse direkt in einen Kaltwandinduktionstiegel eingebracht, wie vorstehend beschrieben.

Insgesamt ergibt sich sowohl durch die erfindungsgemäße Verfahrensführung, wie aber auch durch den Einsatz des Kaltwandinduktionstiegels zur Herstellung homogener Legierungen eine deutliche Reduzierung hinsichtlich des Aufwandes für die Vor- und Nachbehandlung des Schmelzmaterials.

Weitere vorteilhafte Ausgestaltungen des erfindungsgemäßen Verfahrens ergeben sich aus den Unteransprüchen.

Der Erfindungsgegenstand wird nachfolgend anhand eines besonders bevorzugten und in den Figuren dargestellten Ausführungsbeispiels näher erläutert. Es zeigen:
- Figur 1: den Axialschnitt durch eine Kaltwandtiegelanordnung mit einer geschichteten Charge im Betriebszustand für die Erstschmelze zur Herstellung des Einsatzmaterials für die Zweitschmelze
- Figur 2: eine Kaltwandtiegelanordnung für die Erzeugung der Zweitschmelze,
- Figur 3a: eine zusammengesetzte Schmelzelektrode und
- Figur 3b: einen umgeschmolzenen, teilweise homogenisierten Materialblock.

In der Figur 1 ist eine Kaltwandtiegelanordnung 2 dargestellt, die aus einer geschlitzten Tiegelwand 3 in Form eines wassergekühlten Hohlkörpers besteht. Die Kühlwasserführung ist der Einfachheit halber nicht dargestellt. Es ist jedoch auch möglich, das Kühlwasser durch ein anderes Kühlmedium. zu ersetzen. Die Tiegelwand 3 ist von einer Induktionsspulenanordnung 7 umgeben, die die notwendige Heiz- und Schmelz- sowie Rührenergie liefert. Die Stromversorgungseinheit für die Induktionsspulenanordnung 7 ist gleichfalls nicht dargestellt. Da das Konstruktionsprinzip eines Kaltwandtiegels mit Induktionsspule - für sich genommen - Stand der Technik ist, ist ein weiteres Eingehen hierauf überflüssig.

Es sei lediglich festgehalten, daß die Induktionsspulenanordnung 7 mit einer größeren Windungsanzahl ausgestattet und in einzelne Teilspulen 20a,20b,20c,20d,20e unterteilt werden kann, die an voneinander unabhängigen Stromversorgungseinheiten angeschlossen werden können. Diese können dann getrennt voneinander geregelt oder gesteuert werden, um die Heizleistung und die Rührleistung über die Höhe der Tiegelwand 3 gezielt einstellen zu können.

Die gesamte Kaltwandtiegelanordnung 2 lagert mit dem unteren Tiegelflansch 16 auf ortsfesten unteren Stützen 24a,24b. Auf dem unteren Tiegelflansch 16 ist die von der Induktionsspulenanordnung 7 umgebene Tiegelwand 3 mit umlaufenden unteren Dichtelementen 23 vakuumdichtend abgestützt. Auf der Tiegelwand 3 lagert oben der obere Tiegelflansch 14. Zwischen dem oberen Tiegelflansch 14 und der Tiegelwand 3 ist ein in einer umlaufenden Nut gelagertes oberes Dichtelement 15 vorgesehen, welches eine vakuumdichte Verbindung zwischen der Tiegelwand 3 und dem oberen Tiegelflansch 14 bildet. Die Tiegelwand 3 und der obere und untere Tiegelflansch 14 und 16 sind koaxial zueinander angeordnet und umschließen eine vertikal ausgerichtete Durchgangszone für das zu schmelzende Material. Zum Beschicken der Kaltwandtiegelanordnung 2 weist diese oberhalb des oberen Tiegelflansches 14 eine Materialschleuse 4 auf, welche mit einer Schleusenöffnung 10 gegenüber dem Außenraum vakuumdicht verschlossen werden kann. Das zu legierende Material 9 wird über die Schleusenöffnung 10 in die Schleusenkammer 11 eingebracht, wobei entsprechend der gewünschten Legierung die Legierungsanteile mengenmäßig im entsprechenden Verhältnis in der Schleusenkammer 11 zusammengeführt werden. Das zu schmelzende Legierungsmaterial 9 wird in dem Chargenmaterialraum 34 der Durchgangszone der Tiegelwand 3 angesammelt und wandert entsprechend dem Verflüssigungsgrad des gesamten Legierungsmaterials 9 in die eigentliche Schmelzzone, welche den Schmelzenpool 32 bildet. Die axiale Lage des Schmelzenpools 32 wird durch die Anordnung der Induktionsspulen 20a-20e festgelegt, über welche die notwendige Schmelz- und Rührenergie in die Schmelze induktiv eingespeist werden. Die sich innerhalb der Schmelzzone 32 ausbildende Rührbewegung der Schmelze ist durch die in sich zurückkehrenden Richtungspfeile U der Schmelzenwirbelströmung dargestellt. Prinzipiell ist die Erfindung nicht auf die in Figur 1 dargestellte Wirbelströmungsanordnung U beschränkt, sondern diese kann durch geeignete Wahl der einzelnen Spulenwindungen 20a-20e in Größe und Richtung innerhalb der Schmelzzone 32 unterschiedlich ausgeprägt sein.

Durch die Rührbewegung wird die Schmelze innerhalb des Schmelzenpools 32 kontinuierlich umgerührt, wodurch die einzelnen Legierungsbestandteile in der gesamten im Schmelzpool 32 angesammelten Schmelze homogenisiert werden. An den Schmelzenpool 32 schließt sich im unteren Bereich die Erstarrungszone an, in der der erstarrte Materialblock 30 auf einer Stützunterlage 25 lagert, welche über einer Blockabzugseinrichtung 6 nach unten kontinuierlich abgesenkt wird. Die Bewegungsrichtungen sind durch den Doppelpfeil Z angegeben.

Der bisher beschriebene Umschmelzprozeß findet bei Unterdruckatmosphäre von < 10⁻¹ mbar statt. Hierzu wird die in der Kaltwandtiegelanordnung 2 befindliche Restatmosphäre über Saugstutzen 12 in bekannter Weise mit in den Zeichnungen nicht dargestellten Vakuumpumpen evakuiert.

Um die auf den oberen Tiegelflansch 14 und unteren Tiegelflansch ausgeübten, axial gerichteten Kräfte aufzunehmen, sind der obere Tiegelflansch 14 und der untere Tiegelflansch 16 mit Verbingungsstreben 22 miteinander fest verbunden.

Anschließend an das in Figur 1 dargestellte Blockabzugsverfahren wird eine homogene Schmelze mittels eines als solchen bekannten Kaltwandtiegels 60 hergestellt. Der in Figur 2 dargestellte Kaltwandtiegel 60 besteht im wesentlichen aus dem Tiegelboden 17, auf welchem die Tiegelwand 21 aufgesetzt ist. Die Tiegelwand besteht in bekannter Weise aus einer Palisadenanordnung 21,21',..., wobei zwischen den einzelnen Palisaden 21,21',... Abstände zum Durchgriff des Schmelz- und Rührmagnetfeldes vorgesehen sind. In diesen Abständen befinden sich üblicherweise Dichtelemente aus einem Isolierstoff. Das Rühr- bzw. Schmelzmagnetfeld wird über eine Induktionsspule 19, welche einzelne Spulenwindungen 20a-20d aufweist, in bekannter Weise mit in Figur 2 nicht dargestellten Stromversorgungseinrichtungen erzeugt. Für die Erzeugung einer Erstschmelze durch ein VAR-Verfahren liegen die Legierungsbestandteile z. B. als Pulver, als Granalien oder auch als stückiges Material vor, welches zu einem festen gepreßten Block mit definierter Massenzusammensetzung preßbar ist. Diese einzelnen Blöcke 40,41 (siehe Figur 3a) werden zur Bildung einer Abschmelzelektrode 42 aneinandergefügt und an den Verbindungsnähten 50,52 miteinander verschweißt. Zum Verschweißen der Blöcke 40,41 ist insbesondere ein Elektronenstrahlschweißverfahren vorgesehen. Die zu einer Abschmelzelektrode 42 zusammengefügten Blöcke 40,41 werden anschließend in einem ersten, in den Figuren nicht dargestellten Vacuum-Arc-Remelting-Prozeß zunächst aufgeschmolzen, wodurch das Ausgangsmaterial in der Schmelze bis zu einem gewissen Grad homogen verteilt wird. Die derartig erzeugte Schmelze wird anschließend in geeignete Gießformen überführt, in welchen das Schmelzmaterial zu einem Block 44 (siehe Figur 3b) erstarrt. Hierbei ist das Volumen des Blockes so gewählt, daß dieser das Tiegelvolumen des in Figur 2 dargestellten Kaltwandtiegels 60 ausfüllt.

Zur weiteren Homogenisierung des Blocks 30 aus Figur 1 oder des Blocks 44 nach Figur 3b wird dieser in den Kaltwandtiegel 60 nach Figur 2 überführt und anschließend die den Kaltwandtiegel 60 umgebende und nicht dargestellte Ofenkammer geschlossen und auf einen typischen Betriebsdruck von 10⁻ ¹ mbar evakuiert und die elektrische Leistung der Induktionsspulenanordnung 19 eingeschaltet. Nach Verflüssigen des Blocks 30 wird die Schmelze 55 durch das induktive Rührfeld durchhomogenisiert. Sie kann in eine gewünschte Halbzeugform zum Erkalten abgegossen werden.

## Patentansprüche

1. Verfahren zum Herstellen von homogenen Legierungsmischungen, inbesondere von intermetallischen Phasen, aus mindestens zwei Legierungskomponenten durch Schmelzen von Ausgangsmaterialien in einem induktiv beheizten Kaltwandtiegel, **gekennzeichnet durch** die folgenden Verfahrensschritte:
a) in einem ersten Verfahrensschritt werden die Legierungskomponenten in einer ersten induktiv beheizten Kaltwandtiegelanordnung (2) unter induktiver Rührung zu Blöcken (30, 44) mit vorgewählter mengenmäßiger Legierungszusammensetzung erschmolzen, wobei die Blöcke aus dem Kaltwandtiegel abgezogen werden, und
b) in einem nachfolgenden Verfahrensschritt wird mindestens einer der Blöcke (30, 44) aus dem ersten Verfahrensschritt in einer zweiten induktiv beheizten Kaltwandtiegelanordnung (60) aufgeschmolzen, wobei **durch** die in die Schmelze eingespeiste elektromagnetische Feldenergie die Schmelze derart umgerührt wird, daß deren Legierungskomponenten derart durchmischt werden, daß die Schmelze (55) eine über ihr gesamtes Volumen homogene Materialzusammensetzung erhält.

2. Verfahren zum Herstellen von homogenen Legierungsmischungen, inbesondere von intermetallischen Phasen, aus mindestens zwei Legierungskomponenten durch Schmelzen von Ausgangsmaterialien in einem induktiv beheizten Kaltwandtiegel, **gekennzeichnet durch** die folgenden Verfahrensschritte:
a) in einem ersten Verfahrensschritt werden die Legierungskomponenten als vorgeformte Abschmelzelektroden (42, 4) mittels eines VAR-Verfahrens zu Blöcken (30, 44) mit vorgewählter mengenmäßiger Legierungszusammensetzung erschmolzen, wobei die Blöcke aus dem Schmelzbereich abgezogen werden,und
b) in einem nachfolgenden Verfahrensschritt wird mindestens einer der Blöcke (30, 44) aus dem ersten Verfahrensschritt in einer induktiv beheizten Kaltwandtiegelanordnung (60) aufgeschmolzen, wobei **durch** die in die Schmelze eingespeiste elektromagnetische Feldenergie die Schmelze derart umgerührt wird, daß deren Legierungskomponenten derart durchmischt werden, daß die Schmelze (55) eine über ihr gesamtes Volumen homogene Materialzusammensetzung erhält.

3. Verfahren nach Anspruch 1, **dadurchgekennzeichnet,** daß die erste Kaltwandtiegelanordnung (2) mit chargierfähigen Ausgangsmaterialien beschickt wird.

4. Verfahren nach einem der Ansprüche 1 und 2, **dadurch gekennzeichnet, daß** das Gesamtvolumen der für den im induktiv beheizten Kaltwandtiegel (60) vorgesehenen zweiten Umschmelzprozeß einzusetzenden Blöcke (30, 44) derart gewählt wird, daß deren Gesamtvolumen dem Füllvolumen des induktiv beheizten Kaltwandtiegels (60) entspricht.

5. Verfahren nach Anspruch 1, **gekennzeichnet durch** folgende Verfahrensschritte:
a) mindestens ein Teil der Legierungskomponenten wird zu chargierbarem Materialgut (9) mit vorbestimmter Legierungszusammensetzung gepreßt,
b) das Materialgut (9) wird über eine Schleusenkammer (11) in einen Schmelzenpool (32) eingebracht, welcher von Spulenwindungen (20a-20e) einer Induktionsspulenanordnung (7) umgeben ist,
c) das Materialgut (9) wird **durch** Zufuhr von elektromagnetischer Feldenergie über ein an die Spulenwindungen (20a-20e) angelegtes Wechselfeld derart erwärmt, daß das Materialgut (9) über das in dem Schmelzenpool (32) verlaufende Magnetwechselfeld aufgeschmolzen wird, wobei die Schmelze **durch** das im Schmelzenpool (32) induzierte magnetische Wechselfeld außerdem durchmischt wird, und
d) das unterhalb des Schmelzenpools (32) erstarrte Schmelzgut wird über einen am unteren Ende der Induktionsspulenanordnung (7) befindlichen Blockabzug (6) als Block (30) aus der Kaltwandtiegelanordnung (2) abgezogen.

6. Verfahren nach mindestens einem der Ansprüche 1 bis 5, **dadurch gekennzeichnet, daß** die Legierungskomponenten aus hochreaktiven Materialien, insbesondere aus Titan oder Titanverbindungen, ausgewählt werden.

7. Verfahren nach mindestens einem der Ansprüche 1 bis 6, **dadurch gekennzeichnet, daß** das Ausgangsmaterial als Stückgut und/oder als Pulver und/oder als Granulat ausgewählt wird.

## Claims

1. Process for manufacturing homogeneous alloy mixtures, in particular intermetallic phases, from at least two alloy components by melting starting materials in an inductively heated coldwall crucible, **characterized by** the following process steps:
a) in a first process step, the alloy components are smelted in a first inductively heated coldwall crucible system (2) while stirring inductively to form ingots (30, 44) having a preselected alloy composition in terms of amount, wherein the ingots are withdrawn from the coldwall crucible, and
b) in a subsequent process step, at least one of the ingots (30, 44) from the first process step is melted in a second inductively heated coldwall crucible (60), wherein the electromagnetic field energy injected into the melt agitates the melt in such a way that its alloy components are mixed in such a way that the melt (55) is given a material composition that is homogeneous over its entire volume.

2. Process for manufacturing homogeneous alloy mixtures, in particular intermetallic phases, from at least two alloy components by melting starting materials in an inductively heated coldwall crucible, **characterized by** the following process steps:
a) in a first process step, the alloy components are smelted as preformed consumable electrodes (42, 4) by means of a VAR process to form ingots (30, 44) having a preselected alloy composition in terms of amount, wherein the ingots are withdrawn from the molten region, and
b) in a subsequent process step, at least one of the ingots (30, 44) from the first process step is melted in an inductively heated coldwall crucible (60), wherein the electromagnetic field energy injected into the melt agitates the melt in such a way that its alloy components are mixed in such a way that the melt (55) is given a material composition that is homogeneous over its entire volume.

3. Process according to Claim 1, **characterized in that** the first coldwall crucible system (2) is charged with materials capable of being charged.

4. Process according to one of Claims 1 and 2, **characterized in that** the total volume of the ingots (30, 44) to be used for the second remelting process provided in the inductively heated coldwall crucible (60) is chosen in such a way that their total volume corresponds to the filling volume of the inductively heated coldwall crucible (60).

5. Process according to Claim 1, **characterized by** the following process steps:
a) at least some of the alloy components are pressed into a chargeable material stock (9) having a predetermined alloy composition,
b) the material stock (9) is introduced via a lock chamber (11) into a molten pool (32) that is surrounded by coil windings (20a-20e) of an induction coil system (7),
c) the material stock (9) is heated by supplying electromagnetic field energy via an alternating field applied to the coil windings (20a-20e) in such a way that the material stock (9) is melted by means of the magnetic alternating field extending in the molten pool (32), wherein the melt is, in addition, mixed by the magnetic alternating field induced in the molten pool (32), and
d) the melted stock solidified underneath the molten pool (32) is withdrawn as an ingot (30) from the coldwall crucible system (2) by means of an ingot withdrawal system (6) situated at the lower end of the induction coil system (7).

6. Process according to at least one of Claims 1 to 5, **characterized in that** the alloy components are selected from highly reactive materials, in particular from titanium or titanium compounds.

7. Process according to at least one of Claims 1 to 6, **characterized in that** the starting material is selected as lumpy stock and/or as powder and/or as granular material.

## Revendications

1. Procédé pour la fabrication de mélanges homogènes d'alliage, notamment des phases intermétalliques, constitués par au moins deux constituants d'alliage, par fusion de matériaux de départ dans un creuset à paroi froide, chauffé par induction, **caractérisé par** les étapes opératoires suivantes:
a) lors d'une première étape de procédé, on fait fondre les constituants d'alliage dans un premier dispositif de creuset à paroi froide (2) chauffé par induction, moyennant une agitation inductive, pour former des blocs (30, 44) possédant une composition quantitative d'alliage présélectionnée, les blocs étant retirés du creuset à paroi froide, et
b) dans une étape de procédé suivante, on fait fondre au moins l'un des blocs (30, 44) obtenu à partir de la première étape de procédé, dans un second dispositif de creuset à paroi froide (60) chauffé par induction, la masse fondue étant agitée au moyen de l'énergie de champ électromagnétique introduite dans la masse fondue, de telle sorte que les constituants d'alliage de la masse fondue sont mélangés de façon intime de telle sorte que la masse fondue (55) présente une composition de matière homogène dans l'ensemble de son volume.

2. Procédé pour la fabrication de mélanges homogènes d'alliage, notamment des phases intermétalliques, constitués par au moins deux constituants d'alliage, par fusion de matériaux de départ dans un creuset à paroi froide, chauffé par induction, **caractérisé par** les étapes de procédé suivantes:
a) dans une première étape de procédé, on fait fondre les constituants de l'alliage sous la forme d'électrodes fusibles préformées (42, 4) à l'aide d'un procédé VAR pour former des blocs (30, 44) présentant une composition quantitative d'alliage présélectionnée, les blocs étant prélevés de la zone de fusion, et
b) lors d'une étape de procédé suivante, on fait fondre au moins l'un des blocs (30, 44) obtenus dans la première étape de procédé, dans un second dispositif de creuset à paroi froide (60) chauffé par induction, la masse fondue étant agitée au moyen de l'énergie de champ électromagnétique introduite dans la masse fondue, de telle sorte que les constituants d'alliage de la masse fondue sont mélangés de façon intime de telle sorte que la masse fondue (55) présente une composition de matière homogène dans l'ensemble de son volume.

3. Procédé selon la revendication 1, **caractérisé en ce qu'**on charge le premier dispositif de creuset à paroi froide (2) avec des matériaux de départ prêts pour le chargement.

4. Procédé selon l'une des revendications 1 et 2, **caractérisé en ce qu'**on choisit le volume total des blocs (30, 44) devant être utilisés pour le second processus de fusion prévu dans le creuset à paroi froide (60) chauffé par induction, de telle sorte que le volume total des blocs correspond au volume de remplissage du creuset à paroi froide (60) chauffé par induction.

5. Procédé selon la revendication 1, **caractérisé par** les étapes de procédé suivantes:
a) on comprime au moins une partie des constituants de l'alliage pour former un matériau (9) pouvant être chargé, présentant une composition d'alliage prédéterminée,
b) on introduit le matériau (9) par l'intermédiaire d'une chambre formant sas (11) dans une enceinte logeant le volume de la masse fondue (32), qui est entourée par des spires (20a-20e) de bobines d'un dispositif (7) à bobines d'induction (7),
c) on chauffe le matériau (9) par envoi d'une énergie de champ électromagnétique au moyen d'un champ alternatif appliqué aux spires (20a-20e) des bobines de manière que le matériau (9) soit fondu par l'intermédiaire du champ magnétique alternatif qui circule dans l'enceinte (32) de la masse fondue, la masse fondue étant en outre mélangée de façon intime par le champ magnétique alternatif induit dans l'enceinte de fusion (32), et
d) on retire la matière fondue solidifiée au-dessous du volume (32) de la masse fondue sous la forme d'un bloc (30) à partir du dispositif de creuset à paroi froide (2), au moyen d'un système (6) de prélèvement de bloc, situé dans l'extrémité inférieure du dispositif (7) à bobines d'induction.

6. Procédé selon au moins l'une des revendications 1 à 5, **caractérisé en ce que** les constituants de l'alliage sont sélectionnés à partir de matériaux hautement réactifs, notamment le titane ou des composés de titane.

7. Procédé selon au moins l'une des revendications 1 à 6, **caractérisé en ce que** le matériau de départ est choisi sous la forme d'un matériau en morceaux et/ou sous la forme d'une poudre et/ou de granulés.
